# FASCICULE DE BREVET EUROPEEN

(11) **EP 0 112 848 B1**
(45) Date de publication et mention de la délivrance du brevet: **28.05.1986**
(21) Numéro de dépôt: 83901824.9
(22) Date de dépôt: 15.06.1983
(51) Int. Cl.: F02F 1/18, C22C 1/04, B22F 1/00

(54) **CHEMISES DE MOTEURS A BASE D'ALLIAGES D'ALUMINIUM ET DE GRAINS DE SILICIUM CALIBRES ET LEURS PROCEDES D'OBTENTION**
ZYLINDERBÜCHSE EINER MASCHINE AUF GRUNDLAGE EINER LEGIERUNG AUS ALUMINIUM UND EINES KALIBRIERTEN SILICIUMPULVERS UND DAS VERFAHREN ZUR HERSTELLUNG
MOTOR CYLINDER SLEEVES BASED ON ALUMINUM ALLOYS AND CALIBRATED SILICON GRAINS AND METHODS FOR OBTAINING THEM

(30) Priorité: 17.06.1982 FR 8211032; 09.12.1982 FR 8220982
(43) Date de publication de la demande: 11.07.1984
(73) Titulaire: CEGEDUR SOCIETE DE TRANSFORMATION DE L'ALUMINIUM PECHINEY, 75008 Paris (FR)
(72) Inventeur: HURET, Noel, Les Richardets, F-93160 Noisy le Grand (FR); MEUNIER, Jean, F-38000 Grenoble (FR)
(74) Mandataire: Vanlaer, Marcel
(86) Numéro de dépôt international: FR8300120
(87) Numéro de publication internationale: WO8400050

## Description

La présente invention est relative à des chemises de moteurs à explosion ou à combustion interne dont la structure présente des grains de silicium calibrés et dispersés dans une matrice d'un alliage d'aluminium-silicium eutectique. Elle concerne également quelques-uns des procédés d'obtention de ces chemises.

Les chemises de moteurs à base d'aluminium ne sont pas nouvelles mais leur utilisation a toujours posé des problèmes de compatibilité de leur surface de travail avec les éléments de moteurs tels que les pistons qui sont en contact avec elles. On a cherché à pallier les difficultés rencontrées de différentes façons telles que prévoir un chemisage en acier, revêtir la surface de l'alésage du cylindre de métaux plus durs comme le fer ou le chrome, sans toutefois pouvoir les surmonter complètement.

Puis, on s'est tourné vers des alliages ayant une meilleure tenue mécanique tels que les aluminium-silicium hypereutectiques mais on s'est alors aperçu que les cristaux de silicium primaire qui apparaissent lors du moulage de la chemise avaient, du fait de leur taille relativement grande et de leur forme anguleuse, une tendance fâcheuse à rayer la surface des pistons et on a été ainsi amené à protéger la surface de ces derniers par un revêtement.

C'est alors que, voulant néanmoins bénéficier de certains avantages apportés par les A-S hypereutectiques, on a cherché à changer la structure de ces alliages notamment au niveau des grains de silicium pour essayer de leur conférer la compatibilité nécessaire sans avoir recours à des traitements de surface ultérieurs. Parmi les tentatives faites, il faut citer :
d'une part, toutes celles consistant à modifier la structure de coulée telles que celles décrites dans le brevet français 1 441 860 où on procède à une attaque acide de la matrice d'aluminium de manière à mettre en relief les grains de silicium puis on réalise un polissage de ces grains,
d'autre part, celles visant à obtenir une nouvelle structure de coulée. C'est le cas du brevet français 2 225 534 dans lequel la chemise est moulée dans des conditions de refroidissement telles qu'elle ne présente aucune phase de silicium primaire mais au contraire des particules fibreuses ou sphéroïdisées de dimensions inférieures à 10 µm.

Plus récemment, la demanderesse dans son brevet FR-A-2 343 895 s'est aussi tournée vers une nouvelle structure d'A-S hypereutectiques mais en substituant au procédé de coulée celui du filage de poudres obtenues par atomisation. Une telle technique présente, en effet, l'avantage de mettre en oeuvre des poudres formées avec une grande vitesse de refroidissement et dans lesquelles les grains de silicium primaire ont une taille relativement petite et en tout cas inférieure à celle résultant de la coulée classique. Cette taille n'est pas modifiée par le filage et on obtient ainsi une nouvelle structure présentant des particules de silicium fines et bien réparties qui améliorent sensiblement la compatibilité de la chemise avec le piston.

Toutefois, au cours d'essais dans des conditions particulièrement sévères, on observe néanmoins une détérioration de la chemise.

A la suite d'une étude poussée du phénomène, on a alors constaté qu'il était lié à la trop grande finesse des grains de silicium. A partir de ces résultats, la demanderesse a pris conscience qu'il était possible d'améliorer encore cette compatibilité. C'est pourquoi, elle a élaboré des chemises dont la structure présente des grains de silicium soigneusement calibrés dans une fourchette de granulométrie relativement étroite, se situant en moyenne au-dessus du maximum ayant conduit à un mauvais comportement et en dessous de celle trop grossière des produits coulés.

- La présente invention concerne donc une chemise de moteur à combustion interne à base d'un alliage d'aluminium-silicium eutectique contenant éventuellement d'autres éléments et caractérisée en ce que sa structure présente une distribution de grains de silicium calibrés de dimensions comprises entre 20 et 50 wm.

Ainsi, cette chemise est celle constituée par une matrice en alliage d'aluminium-silicium eutectique, c'est-à-dire contenant environ 12 % de silicium et dans laquelle n'apparaît aucun grain de silicium primaire. Cet alliage peut éventuellement contenir d'autres éléments d'addition qui contribuent à améliorer ses caractéristiques mécaniques ou certaines propriétés en relation avec le comportement au frottement ou à l'usure.

Dans cette matrice, sont distribués des grains de silicium calibrés, c'est-à-dire répondant à une _{'} courbe de granulométrie la plus resserrée possible et dont les dimensions sont de toute façon comprises entre 20 et 50 ¡.Lm. Sont ainsi exclues toutes les particules fines de silicium ainsi que les grains de trop grande taille qui contribuent à diminuer la compatibilité recherchée.

De plus, pour obtenir un compromis favorable entre les qualités apportées d'une part par la matrice, d'autre part par les grains de silicium, on a pu constater qu'une proportion en poids de 5 à 15 % de grains de silicium par rapport à la masse de la chemise convenait très bien.

Ces grains de silicium ont une pureté supérieure à 99,5 % et de préférence une teneur en calcium inférieure à 300 ppm. Ils peuvent éventuellement être traités pour en éliminer le fer. Leur faciès est différent en fonction du mode d'obtention. Ainsi, on peut avoir non seulement des grains classiques préparés par broyage et tamisage, mais également des grains fabriqués par pulvérisation de silicium liquide qui présentent un contour plus arrondi.

En ce qui concerne la matrice en alliage d'aluminium-silicium, on fait appel de préférence à des alliages eutectiques du type A-S,₂U₄G, c'est-à-dire renfermant des éléments tels que le cuivre et le magnésium ayant pour effet d'améliorer la tenue mécanique.

En outre, on favorise les propriétés de frottement des chemises par la présence d'adjuvants comme du graphite ou de tout autre corps jouant un rôle équivalent. De préférence, on utilise un graphite artificiel de type granulaire, forme s'intégrant bien physiquement aux autres composants de la chemise. La proportion la plus convenable se situe entre 3 et 10 % en poids de la masse au sein de laquelle il est dispersé.

La demanderesse a aussi constaté qu'on pouvait encore améliorer davantage les performances des ensembles chemise-piston du point de vue compatibilité et remédier notamment à l'apparition de certains phénomènes de collage ponctuel qui apparaissent lorsque la chemise travaille au-delà des températures limites généralement admises, en ajoutant dans la chemise une dispersion d'au moins un composé intermétallique, distincte de celle de tels composés susceptibles d'exister au sein de l'alliage et dont la température de fusion est supérieure à 700 °C.

Ainsi, l'invention consiste-t-elle aussi à avoir dans la chemise en plus des grains de silicium calibrés, une dispersion d'au moins un composé intermétallique.

Il y a lieu de souligner que cette dispersion est différente du point de vue structure et/ou composition de celle qui pourrait être présente dans l'alliage de base. En effet, il est possible que cet alliage contienne certains éléments susceptibles de former entre eux des composés intermétalliques au cours de son élaboration par métallurgie des poudres. Mais ces composés appartiennent à la structure même de l'alliage de base et n'ont donc rien à voir avec celui (ou ceux) concerné(s) par l'invention. Ces composés intermétalliques constituant cette dispersion sont choisis parmi ceux qui ont une température de fusion supérieure à 700 °C.

On a en effet trouvé que la présence de tels composés dans la structure d'une chemise à matrice d'aluminium-silicium eutectique avait pour propriété de réduire fortement sinon de supprimer la tendance de la chemise à se souder localement au piston lorsque certaines limites de températures sont dépassées.

De plus, les essais réalisés montrent que ces composés intermétalliques contribuent à améliorer simultanément le rôle joué par les grains de silicium en créant des points durs dans la chemise et en renforçant ainsi sa résistance à l'usure et celui du graphite en exacerbant sa fonction d'agent lubrifiant comme en témoignent les mesures de coefficient de frottement.

Le composé intermétallique Ni₃Sn dans lequel trois atomes de nickel sont combinés à un atome d'étain pour former ces cristaux du type hexagonal, s'est avéré particulièrement performant à la fois dans ses fonctions d'agent de « non-collage et dans celles de produit lubrifiant et résistant à l'usure.

De tels composés doivent être répartis régulièrement dans la masse de la chemise sous forme de grains. Cependant, pour développer pleinement leurs effets, ces grains sont de préférence calibrés, c'est-à-dire qu'ils répondent à une courbe de granulométrie la plus resserrée possible et dont les dimensions sont de toute façon comprises entre 5 et 50 ¡.Lm. On exclut ainsi d'une part, les grains trop fins qui en raison de leur surface spécifique élevée, conduisent au grippage des outillages de fabrication des chemises, d'autre part, les grains trop gros qui provoquent l'augmentation du coefficient de frottement.

Pour obtenir un compromis favorable entre les avantages apportés par la matrice en alliage d'aluminium-silicium eutectique, les grains de silicium, le lubrifiant et les grains de composé intermétallique, on a constaté qu'une proportion de ces derniers de 5 à 15 % de la masse de la chemise convenait très bien.

Les grains de composé intermétallique peuvent présenter un faciès différent en fonction de leur mode d'obtention. C'est ainsi qu'on peut avoir non seulement des grains préparés par broyage mais également des grains fabriqués par pulvérisation du composé à l'état liquide qui présentent de ce fait un contour plus arrondi.

Quant à l'alliage de base constituant la matrice du matériau de l'invention, outre l'alliage du type A-S,_{Z}U₄G, on peut également utiliser un alliage du type A-S₁₂Z₅GU.

L'invention concerne également quelques-uns des procédés d'obtention de telles chemises. Ces procédés possèdent une phase commune consistant à diviser l'alliage d'aluminium-silicium eutectique à partir de l'état liquide en une poudre. Ceci est obtenu par tous procédés existant comme par exemple la pulvérisation centrifuge, l'atomisation, etc... Cette poudre est alors tamisée pour en éliminer les particules de dimensions non comprises entre 60 et 400 µ puis mélangée à des grains de silicium de granulométrie comprise entre 20 et 50 µ et en quantité telle qu'ils représentent 5 à 15 % en poids de la masse de la chemise ; on y ajoute éventuellement 3 à 10 % en poids de graphite ou tout autre élément susceptible d'améliorer la qualité de la chemise tel que le carbure de silicium pour augmenter sa dureté ou l'étain pour la rendre plus apte au frottement. Dans le cas de chemises destinées à travailler au-delà des limites de température généralement admise, on incorpore un composé intermétallique sous forme de grains suivant les pourcentages en poids compris entre 5 et 15 % et de dimensions comprises entre 5 et 50 µ. Après homogénéisation convenable, un tel mélange peut alors être traité de deux façons différentes, soit par frittage, soit par filage.

Dans le cas du frittage, le mélange de poudres est mis en forme par compression à froid dans une presse verticale ou isostatique, puis frittée sous atmosphère contrôlée. La chemise ainsi obtenue est alors usinée aux dimensions convenables.

Dans le cas du filage, le mélange est comprimé à froid sous forme de billette ou chargé directement dans le pot d'une presse puis, filé sous forme de tube après un éventuel préchauffage à l'abri de l'atmosphère.

Le matériel de filage utilisé est bien connu de l'homme de l'art. Il peut s'agir, soit d'un outillage à pont, soit d'un ensemble filière plate-aiguille flottante. Le tube ainsi obtenu à la sortie de la presse est dressé, tronçonné à la longueur des chemises et ces dernières sont ensuite usinées.

Il est possible d'effectuer une trempe directement sur le tube sortant de la filière puis de procéder à un traitement thermique classique de revenu, de façon a améliorer les propriétés mécaniques de la chemise fabriquée.

Le mélange peut aussi être comprimé sous forme de pions que l'on soumet à un filage inverse de manière à former des godets dont on tronçonne ensuite le fond et le bord opposé pour recueillir des chemises qui sont ensuite usinées. Il est également possible d'effectuer une trempe directe des godets après filage.

L'invention peut être illustrée au moyen de trois figures jointes à la présente demande et qui représentent des dessins de micrographies tirées sous un grossissement de 200, de chemises de moteurs fabriquées suivant des techniques différentes.

La figure 1 correspond à une chemise obtenue par coulée d'un alliage d'aluminium-silicium hypereutectique, la figure 2 à une chemise obtenue par filage de poudre d'alliage d'aluminium-silicium hypereutectique, la figure 3 à une chemise selon l'invention obtenue par filage d'un mélange de poudre d'alliage d'aluminium-silicium eutectique et de poudre de silicium calibrée.

Sur la figure 1, l'alliage d'aluminium-silicium est un A-S17U4G suivant les normes de l'Aluminium Association qui contient donc 17 % de silicium et de ce fait est dit hypereutectique en silicium. On distingue des cristaux de silicium primaire (1) qui sont donc apparus au début de la solidification de l'alliage et qui sont dispersés dans une matrice où apparaît sous forme d'aiguille(s) du silicium eutectique. On remarque que ces cristaux ont une taille relativement importante et une forme angulaire ayant pour propriété une tendance fâcheuse à rayer la surface des pistons au regard desquels travaillent les chemises.

Sur la figure 2, l'alliage d'aluminium-silicium est également un A-S17U4G mais résultant du filage de poudre obtenue par atomisation. Du fait de la grande vitesse de refroidissement utilisée pour former cette poudre, les grains de silicium primaire (3) ont une taille relativement petite comparable à celle du silicium eutectique, et en tout cas inférieure à celle résultant de la coulée classique. On distingue également sur cette figure des particules de graphite (4) qui s'allongent dans le sens du filage et représentent environ en poids 3 % de la masse de la chemise.

La trop grande finesse des grains de silicium, des chemises ainsi constituées est la cause de leur détérioration lors d'essais dans des conditions particulièrement sévères.

Sur la figure 3, l'alliage d'aluminium-silicium est un A-S12U4G qui contient 12 % de silicium et de ce fait est dit eutectique en silicium. Il résulte également du filage de poudre obtenue par atomisation, mais on a ajouté suivant l'invention avant filage, environ 5 % en poids de poudre de silicium dont les grains (5) ont un faciès de particules résultant d'un broyage et une dimension comprise entre 20 et 50 wm. Ces grains sont dispersés dans une matrice eutectique au sein de laquelle on distingue des particules de silicium (7) qui ont coalessé et des particules de graphite (6) associés à raison de 3 % au poids. On notera la texture tout à fait originale des chemises selon l'invention, texture qui contribue à améliorer notablement la compatibilité avec les pistons des chemises ainsi réalisées.

Les chemises faisant objet de l'invention trouvent leur application notamment dans l'industrie de l'automobile et dans tout genre d'industrie où l'on cherche à disposer d'ensembles, chemise-piston de bonne compatibilité à partir d'alliages d'aluminium.

## Revendications

1. Chemise de moteur à combustion interne obtenue par métallurgie de poudre à partir de grains d'alliages d'aluminium-silicium, de silicium et éventuellement d'autres éléments, caractérisée en ce que la structure présente une matrice d'aluminium-silicium eutectique, c'est-à-dire essentiellement exempte de grains de silicium primaire dans laquelle ont été distribués des grains de silicium ayant tous une dimension comprise entre 20 et 50 µm.

2. Chemise selon la revendication 1, caractérisée en ce que les grains de silicium représentent 5 à 15 % de la masse de la chemise.

3. Chemise selon la revendication 1, caractérisée en ce que les grains de silicium ont un contour anguleux.

4. Chemise selon la revendication 1, caractérisée en ce que les grains de silicium ont un contour arrondi.

5. Chemise selon la revendication 1, caractérisée en ce que l'alliage aluminium-silicium eutectique est un A-S12U4G (Si 11-13 %, Cu 3-5 %, Mg 0,5-1,5 % en poids, Solde AI).

6. Chemise selon la revendication 1, caractérisée en ce que parmi les autres éléments figure le graphite.

7. Chemise selon la revendication 6, caractérisée en ce que la teneur en graphite de la chemise est comprise entre 3 et 10 % en poids.

8. Chemise selon la revendication 1, caractérisée en ce que la structure présente une dispersion d'au moins un composé intermétallique distincte de celle susceptible d'exister dans les grains d'alliages d'aluminium-silicium mis en ceuvre.

9. Chemise selon la revendication 8, caractérisée en ce que le composé intermétallique est le Ni₃Sn.

10. Chemise selon la revendication 8, caractérisée en ce que le composé intermétallique se présente sous forme de grains calibrés de dimensions comprises entre 5 et 50 µm.

11. Chemise selon la revendication 8, caractérisée en ce que le composé intermétallique représente 5 à 15 % du poids de la masse de la chemise.

12. Chemise selon la revendication 8, caractérisée en ce que les grains de composé intermétallique ont une forme anguleuse.

13. Chemise selon la revendication 8, caractérisée en ce que les grains de composé intermétallique ont une forme arrondie.

14. Chemise selon la revendication 8, caractérisée en ce que l'alliage d'aluminium-silicium eutectique appartient au groupe constitué par l'AS₁₂U₄G (Si 11-13 %, Cu 3-5 %, Mg 0.5-1,5 % en poids, solde AI) et l'A-Sₗ₂Z₅GU (Si 11-13%, Cu 0,5-2 %, Mg 2-3 %, Zn 5-7 % en poids, solde AI).

15. Procédé de fabrication de chemises selon la revendication 1, caractérisé en ce que l'alliage d'aluminium-silicium eutectique est divisé à partir de l'état liquide en une poudre de dimensions comprises entre 60 et 400 µm, puis mélangé à des grains de silicium de granulométrie comprise entre 20 et 50 µm et en quantité telle qu'ils représentent 5 à 15 % en poids de la masse de la chemise, auxquels on ajoute éventuellement 3 à 10 % de graphite en poudre.

16. Procédé de fabrication de chemises selon la revendication 8, caractérisé en ce qu'on incorpore un composé intermétallique sous forme de grains suivant des pourcentages en poids compris entre 5 et 15 % et des dimensions comprises entre 5 et 20 µm.

17. Procédé selon les revendications 15 et 16, caractérisé en ce que le mélange de poudres et de grains est mis en forme par compression à froid, puis fritté sous atmosphère contrôlée.

18. Procédé selon les revendications 15 et 16, caractérisé en ce que le mélange de poudres et de grains est filé dans une presse appartenant au groupe constitué par les presses à aiguille flottante et à outillage à pont et le produit obtenu tronçonné à la longueur voulue après dressage.

19. Procédé selon les revendications 15 et 16, caractérisé en ce que le produit filé est trempé à la sortie de la presse puis soumis à un traitement thermique de revenu.

20. Procédé selon les revendications 15 et 16, caractérisé en ce que le mélange est comprimé sous forme de pions puis soumis à un filage inverse, de manière à former un godet donc on tronçonne le fond et le bord opposé.

21. Procédé selon les revendications 15 et 16, caractérisé en ce que l'on effectue une trempe directe des godets après filage.

## Claims

1. Internal combustion engine liner obtained by powder metallurgy from grains of aluminium-silicon, of silicon and optionally of other elements, characterized in that the structure exhibits a eutectic aluminium-silicon matrix, i.e., essentially free of primary silicon grains, in which silicon grains all having a size between 20 and 50 µm, are distributed.

2. Liner as in claim 1, characterized in that the silicon grains represent 5 to 15 % of the mass of the liner.

3. Liner as in claim 1, characterized in that the silicon grains have an angular shape.

4. Liner as in claim 1, characterized in that the silicon grains have a round shape.

5. Liner as in claim 1, characterized in that the eutectic aluminium-silicon alloy is A-Sₗ₂U₄G (Si 11-13%, Cu 3-5 %, Mg 0,5-1,5 % by weight, AI balance).

6. Liner as in claim 1, characterized in that graphite is one of the other elements.

7. Liner as in claim 6, characterized in that the graphite content of the liner is between 3 and 10 % by weight.

8. Liner as in claim 1, characterized in that it contains a dispersion of at least an intermetallic compound different from that of . such compounds able to exist in used grains of aluminium silicon.

9. Liner as in claim 8, characterized in that the intermetallic compound is Ni₃Sn.

10. Liner as in claim 8, characterized in that the intermetallic compound is in the form of grains graded in size with dimensions between 5 and 50 µm.

11. Liner as in claim 8, characterized in that the intermetallic compound represents 5 to 15 % by weight of the mass of the liner.

12. Liner as in claim 8, wherein the grains of the intermetallic compound have an angular shape.

13. Liner as in claim 8, characterized in that the grains of the intermetallic compound have a round shape.

14. Liner as in claim 8, characterized in that a eutectic aluminium-silicon alloy belongs to the group consisting of A-Sₗ₂U₄G (Si 11-13 %, Cu 3-5 %, Mg 0,5-1,5 % by weight, AI balance) and AS₁₂Z₅GU (Si 11-13 %, Cu 0,5-2 %, Mg 2-3 %, Zn 5-7 % by weight, AI balance).

15. Process of making liners according to claim 1, characterized in that aluminium-silicon alloy is divided from the liquid state into a powder having dimensions between 60 and 400 wm, then mixed with silicon grains having a granulometry between 20 and 50 µm and in such an amount that they represent 5 to 15 % by weight of the mass of the liner, to which 3 to 10 % of powdered graphite are optionally added.

16. Process of making liners as in claim 8, characterized in that an intermetallic compound is incorporated in the form of grains by percentages by weight between 5 and 15 % and having dimensions between 5 and 20 µm.

17. Process as in claims 15 and 16, characterized in that the mixture of powders and grains is formed by cold pressing, then sintered under controlled atmosphere.

18. Process as in claims 15 and 16, characterized in that the mixture of powders and grains is extruded in a press belonging to the group consisting of floating needle and bridge tool presses and the product obtained is cut to the desired length after dressing.

19. Process as in claims 15 and 16, characterized in that the extruded product is tempered at the output of the press, then subjected to an annealing.

20. Process as in claims 15 and 16, characterized in that the mixture is pressed in the form of slugs, then subjected to indirect extrusion to form a bucket whose bottom and opposite end are cut off.

21. Process as in claims 15 and 16, characterized in that a direct tempering of the buckets is performed after extrusion.

## Patentansprüche

1. Verbrennungsmotorbüchse, die durch Pulvermetallurgie aus Körnern von Aluminium-Silizium-Legierungen, Silizium und eventuell anderen Elementen erhalten ist, dadurch gekennzeichnet, daß das Gefüge eine eutektische, d. h. im wesentlichen von Körnern primären Siliziums freie Aluminium-Silizium-Matrix aufweist, in der Siliziumkörner verteilt sind, die alle eine Abmessung im Bereich von 20 bis 50 µm aufweisen.

2. Büchse nach Anspruch 1, dadurch gekennzeichnet, daß die Siliziumkörner 5 bis 15 Gew. % der Büchse darstellen.

3. Büchse nach Anspruch 1, dadurch gekennzeichnet, daß die Siliziumkörner eine winkelige Kontur haben.

4. Büchse nach Anspruch 1, dadurch gekennzeichnet, daß die Siliziumkörner eine abgerundete Kontur haben.

5. Büchse nach Anspruch 1, dadurch gekennzeichnet, daß die eutektische Aluminium-Silizium-Legierung eine A-S₁₂U₄G-Legierung (Si 11-13 Gew. %, Cu 3-5 Gew. %, Mg 0,5-1,5 Gew. %, Rest Al) ist.

6. Büchse nach Anspruch 1, dadurch gekennzeichnet, daß unter den anderen Elementen der Graphit ist.

7. Büchse nach Anspruch 6, dadurch gekennzeichnet, daß der Gehalt der Büchse an Graphit im Bereich von 3 bis 10 Gew. % ist.

8. Büchse nach Anspruch 1, dadurch gekennzeichnet, daß das Gefüge eine Dispersion wenigstens einer intermetallischen Verbindung aufweist, die von der in den eingesetzten Aluminium-Silizium-Legierungskörnern auftreten könnenden . verschieden ist.

9. Büchse nach Anspruch 8, dadurch gekennzeichnet, daß die intermetallische Verbindung das Ni₃Sn ist.

10. Büchse nach Anspruch 8, dadurch gekennzeichnet, daß die intermetallische Verbindung die Form kalibrierter Körner von Abmessungen im Bereich von 5 bis 50 µm hat.

11. Büchse nach Anspruch 8, dadurch gekennzeichnet, daß die intermetallische Verbindung 5 bis 15 Gew. % der Masse der Büchse darstellt.

12. Büchse nach Anspruch 8, dadurch gekennzeichnet, daß die Körner der intermetallischen Verbindung eine winkelige Form haben.

13. Büchse nach Anspruch 8, dadurch gekennzeichnet, daß die Körner der intermetallischen Verbindung eine abgerundete Form haben.

14. Büchse nach Anspruch 8, dadurch gekennzeichnet, daß die eutektische Aluminium-Silizium-Legierung zur Gruppe gehört, die durch AS₁₂U₄G (Si 11-13 Gew. %, Cu 3-5 Gew. %, Mg 0.5-1,5 Gew. %, Rest Al) und A-S,₂Z₅GU (Si 11-13 Gew. %, Cu 0,5-2 Gew. %, Mg 2-3 Gew. %, Zn 5-7 Gew. %, Rest Al) gebildet ist.

15. Verfahren zur Herstellung von Büchsen nach Anspruch 1, dadurch gekennzeichnet, daß die eutektische Aluminium-Silizium-Legierung aus dem flüssigen Zustand zu einem Pulver mit Abmessungen im Bereich von 60 bis 400 µm unterteilt und dann mit Silizium-Körnern einer Korngröße im Bereich von 20 bis 50 ¡.Lm und in einer solchen Menge, daß sie 5 bis 15 Gew. % der Masse der Büchse darstellen, vermischt wird, denen man eventuell 3 bis 10% Graphitpulver zusetzt.

16. Verfahren zur Herstellung von Büchsen nach Anspruch 8, dadurch gekennzeichnet, daß man eine intermetallische Verbindung in Form von Körnern entsprechend Gewichtsprozentsätzen im Bereich von 5 bis 15 % und mit Abmessungen im Bereich von 5 bis 20 ¡.Lm zusetzt.

17. Verfahren nach den Ansprüchen 15 und 16, dadurch gekennzeichnet, daß das Gemisch von Pulvern und Körnern durch Kaltkompression geformt und dann in gesteuerter Atmosphäre gesintert wird.

18. Verfahren nach den Ansprüchen 15 und 16, dadurch gekennzeichnet, daß das Gemisch von Pulvern und Körnern in einer Presse, die zur Gruppe gehört, die aus den Pressen mit schwimmendem Dorn und mit Brückenwerkzeug gebildet ist, stranggepreßt und das erhaltene Erzeugnis nach Ausrichten auf die gewünschte Länge unterteilt wird.

19. Verfahren nach den Ansprüchen 15 und 16, dadurch gekennzeichnet, daß das stranggepreßte Erzeugnis am Austritt aus der Presse abgeschreckt und dann einer Anlaßwärmebehandlung unterworfen wird.

20. Verfahren nach den Ansprüchen 15 und 16, dadurch gekennzeichnet, daß das Gemisch in Form von Klumpen komprimiert und dann einem Rückwärtsstrangpressen derart unterworfen wird, um einen Becher zu bilden, von dem man den Boden und den entgegengesetzten Rand abtrennt.

21. Verfahren nach den Ansprüchen 15 und 16, dadurch gekennzeichnet, daß man eine direkte Abschreckung der Becher nach dem Strangpressen vornimmt.
